# EUROPÄISCHE PATENTSCHRIFT

(11) **EP 2 172 059 B1**
(45) Veröffentlichungstag und Bekanntmachung des Hinweises auf die Patenterteilung: **31.08.2011**
(21) Anmeldenummer: 08784571.5
(22) Anmeldetag: 27.06.2008
(51) Int. Cl.: H04R 7/10, H04R 7/12

(54) **MEMBRAN MIT MEHRTEILIGEM AUFBAU**
MEMBRANE HAVING A MULTIPART STRUCTURE
MEMBRANE À STRUCTURE EN PLUSIEURS PARTIES

(30) Priorität: 02.07.2007 DE 102007030665
(43) Veröffentlichungstag der Anmeldung: 07.04.2010
(73) Patentinhaber: Gerkinsmeyer, Norman, 89231 Neu-Ulm (DE)
(72) Erfinder: Gerkinsmeyer, Norman, 89231 Neu-Ulm (DE)
(74) Vertreter: Binder, Armin
(86) Internationale Anmeldenummer: PCT/EP2008/005293
(87) Internationale Veröffentlichungsnummer: WO 2009/003658

(56) Entgegenhaltungen:
- EP-A- 0 264 131
- EP-A- 0 594 435
- EP-A- 1 429 582
- EP-A- 1 615 466
- GB-A- 2 176 673
- GB-A- 2 245 451
- US-A- 4 140 203
- US-A- 5 329 072
- US-A1- 2007 098 207

## Beschreibung

Die Erfindung betrifft eine sehr dünne, biegesteife, leichte, mehrteilige bzw. mehrlagige Membran, welche eine sehr hohe innere Dämpfung aufweist und dessen Eigenschaften durch die Zusammenstellung verschiedener Werkstoffe und durch die letztendlich Welterverarbeitung durch verschieden geartete Prozesse, wie z.B. thermische Prozesse, sich für die Herstellung von Lautsprochermombranen besonders gut eignet.

Die bisher verwendeten Membrantechnologlen weisen in der Regel einen Aufbau auf, der sich zumindest immer in einem Punkt als nachteilig herausstellt.

Die Europaïsche Patentanmeldung EP 0264131A offenbart eine Lautsprechermembran, die mindestens aus drei Gewebeschichten besteht.

Die Patentveröffentlichung US4140203 offenbart eine Lautsprecher-membran, die mindestens aus einer Schicht organischen Materials und aus einer Schicht aus Polyurethanelastomer besteht.

Es ist Aufgabe der Erfindung, eine verbesserte Ausführung einer Lautsprechennembran zu finden.

Diese Aufgabe wird durch die Merkmale der unabhängigen Patentansprüche gelöst Vorteilhafte Weiterbildungen der Ereindung sind Gegenstand der untergeordneten Ansprüche.

Die beste Membran hat, wie sich durch die immerhin ca. 100 jährige Geschichte bzw. Evolution der dynamischen Lautsprecherteehnotogie zeigt und nun letztendlich herausstellt, bei weitem Frequenzumfang wünschenswerter Weise folgende Eigenschaften:
1. möglichst geringes Gewicht,
2. hohe Bigesteifigkeit,
3. hohe innere Dämpfung.

Nun gibt es hierzu sicher einige bereits verwirklichte Konstruktionen und eine Menge Patente, Es gilt aber auch als erwiesen, dass all diese Konstruktionen In der Regel nur 2 der 3 Punkte in zufriedenem Maße erfüllen. Eines der 3 Punkte bleibt in der Regel auf der Strecke.

Ein Beispiel: Bei hoher Steifigkeit verwendet man In der Regel sehr dicken Faserwerkstoff, Alu- bzw. Schaum- bzw. Wabensandwichmembrene, Ergebnis - hohes Gewicht, keine Innere Dämpfung - dadurch nur geeignet für den Bassbereich.

Ein weiteres Beispiel: Bei geringem Gewicht verwendet man Kunststofffolien-, dünne Fasermembrane oder Gewebemembrane, Ergebnis = geringes Gewicht, gute Dämpfung, keine Stelfigkeit - dadurch nur geeignet für den Mittel- bzw. Hochtonbereich.

Das hier vorgestellte Material bzw. die Membrane die daraus hergestellt werden können weisen alle geforderten Punkte auf, da die verwendeten Materialen praktisch nach Ihren besten Merkmalen mit denen anderer Materialien kombiniert werden.

Das nun folgende Beispiel Ist nur eines von vielen Möglichkeiten der Materialkombinationen:

Als äußere Schicht bzw. Deckschicht wird z.B. das amorphe oder kristalline Material PEEK (Polyetheretherketon) verwendet. Dieses Material hat die Eigenschaft ab einer sehr hohen Verarbeltungstemperatur seinen Zustand zu verändern und dann nochmals an Härte bzw. Festigkeit zuzunehmen (je nach Zusatz z.B. Talkum lässt sich dieser Zustand nochmals verändern). Es sei noch erwähnt, dass darauf zu achten ist, dass die Folie / das Material auf jeden Fall plasmabehandelt werden muss, um die Oberflächenspannung abzubauen bzw. eine bessere Verklebung bzw. Adhäsion zu gewährleisten.

Die äußeren Schichten werden nun über einen Kleber, der thermoplastisch verformbar ist und auch bei hohen Temperaturen nicht kaputt geht, auf oder mit einer Mittellage aus z.B. so genanntem Veil (englischer Ausdruck für Gespinst) aus längeren Fasern, z.B. Karbon, die gebunden sind mit einem Polyvinylalkohol- oder Polyesterbinder verklebt oder besser gesagt aufkaschiert. Dies geschieht unter hohem Druck (1 bis 10 bar/m²) und hoher Temperatur (zwischen 1°C und 360°C).

Es hat sich als sehr vorteilhaft herausgestellt, dass dabei darauf zu achten ist, dass der Kleber/ bzw. die Klebermenge auf keinen Fall so hoch ist, dass jede Faser mit Kleber getränk wird bzw. das Gespinst auf keinen Fall komplett durchdrungen wird und damit zu einem Klumpen verklebt.

Es darf lediglich soviel Kleber verwendet werden, dass ein Auseinanderfallen bzw. Brechen der Fasern und damit die Zerstörung der kompletten Membran unmöglich ist und somit auch eventuelle Störgeräusche verhindert werden.

Dadurch wird gewährleistet, dass die hohe Dämpfung des z.B. Karbons an sich nicht verloren geht, da die Fasern durch die dann mögliche Reibung miteinander die Bewegungsenergie bzw. störende Materfalresonanzen der Kunststofffolien bzw. Deckschichten, durch deren Aufnahme und Wärmeumwandlung, vernichten.

Dadurch, dass diese Sandwichmembran sehr dünn ausfällt (je nach verwendetem Deckschicht-, Kleber-, und Zwischenlagenmaterial) und durch die geringen verwendeten Klebermengen ist die Membran in weiten Frequenzbereichen einsetzbar- so z.B. auch für den Hochtonbereich.

Auch ein mehrlagiger Aufbau der Zwischenlage ist denkbar wenn z.B. eine noch festere und schwerere Membran benötigt wird, hier z.B. für sehr große Membrane im professionellen Besehallungsbereich.

Durch die erfindungsgemäße Membrantechnologie ist im Prinzip nun jede Entwicklung, auch für sehr spezifische Membranmaterialien und Anwendungen, möglich.

Bei dem hier genannten Beispiel bzw. möglichen Ausführung werden Membrane nach dem Kaschieren durch hohen Druck und hohe Temperaturen (zwischen 1°C und 450° C) zwischen zwei Werkzeughälften (Formen) verformt bzw. tief gezogen,

Hierbei kann man nun noch gezielt die Festigkeit allein durch unterschiedliche Temperierung des Werkzeuges steuern.

Dies betrifft wie beschrieben aber nur Kunststoffe, wie z.B. vorher genanntes PEEK oder Polyphenylensulfide, die ab bestimmten Temperaturen Ihren Zustand verändern.

So ist es z.B. möglich das Werkzeug im Zentrum mehr zu erhitzen als am Rand. Dadurch würde die dann entstehende Membran im Zentrum härter / steifer als zum Rand hin.

Das Ergebnis bei einer Konusmembran wäre: Dadurch dass bei normalen dynamischen Lautsprechern der Antrieb durch eine zentrale Schwingspule erfolgt bzw, die Membran so in Schwingung versetzt wird, würde bei tiefen Tönen also bei großen Amplituden die Membran kolbenförmig im ganzen schwingen und zu höheren Frequenzen hin würde sich dann der äußere Rand der Membran, je höher die Frequenz wird, immer mehr zum Zentrum hin abkoppeln können.

So könnte man z.B. auch den äußeren Rand oder den mittleren Durchmesser oder gar in anderen geometrischen Formen denken, um bestimmte Membranen / Plattenmoden zu unterbinden. Somit sind natürlich auch flache Membrane herzustellen die gewisse Eigenschaften mit sich bringen. z.B. so genannte Blegeschwingerkonstruktionen (Mangerwandler), Lautsprechermembrane für so genannte NXT Lautsprocherkonstruktionen (distributed Mode Lautsprecher), Lautsprecher die nach dem Kolnzidenzprinzip arbeiten, oder auch Mischformen bzw. Hybride aus den vorhergehend beschriebenen Prinzipien.

So ist es natürlich auch möglich, durch die Form auf bestimmte gewünschte Eigenschaften einzugehen. Durch eine nachfolgende Beschichtung oder Lackierung können weitere Eigenschaften, wie zusätzliche Bedämpfung oder Farbgestaltung, herbeigeführt werden.

Die Einsatzbereiche bzw, die möglichen Anwendungen sind, wie auch die Konstruktion selbst, äußerst vielseitig. Es gibt hier kaum Einschränkungen. Damit hergestellte Lautsprecher können sowohl im Heim- als auch im Beschallungs-, Installations-, Automotive-, Luftfahrt-, Marine- usw, Bereichen eingesetzt werden. Die Installationsorte können sein: Freistehend oder hängend, an / in oder als Wand / Stellwand, auf / in oder als Fuß- / Boden, unter- in und als Decke, an / in oder als Tür/ Kraftfahrzeug -Tür / Decke / Verkleidung / Armatur, im mobilen oder immobilen Situationen.

Die verwendeten Materialien können z.B. sein:
Faserwerkstoffe (die unterschiedlich oder gleich lange bzw. kurze Faserlängen und / oder auch unerschiedlich oder gleich dünne oder dicke Fasern haben können) wie z.B. Karbon Vlies, Karbon Veil (englischer Begriff). Fasermatten oder Faserfilz, mit Polyvinylalkohol- oder Polyester - Binder wie z.B. aus:
   Aramid, Polyester, Polyamid, Paraaramid, Metaaramid, Siliziumcarbid, Siliziumcarbid +Titan, LCP = liquid crystal polymer. Polypropylen, Polyäthylen Fasern, PVDC, PVDF, PTFE, HD-PE, CFF fibrillated fibers, Polyphenylensutfide, Polyimid, Carbon und Quartzel, Silica, Nextel, Inox, Polyaryletherketone (PAEK), Aufbau aus einem Aromatic Polyamide und einem Aromatic Ppolyothersulfone, PEEK (Polyetheretherketon), polycrystalline SIC (Silizium) Fasern, NICALON SiC (Silizium) Fasern, Basalt sowie Mischgeweben oder Faserhalbzeuge aus oben genannten Materialien.

Hybrid Gewebe aus Fasern (mit Polyvinylalkohol- oder Polyester - Binder) wie z.B. :
HF Nybridkamblnationen, Kohlenstoff - Aramidfaserkombinationen ,Polyethylen-Kohlenstofffaserkombinationen, Polyethylen-Glasfaserkombinationen, Kohlenstoff-Glasfaserkombinationen, Aramid - Glasfaserkombinationen Deckschichten bzw. Follen auch mit Zusätzen wie z.B. Talkum versehen:
   Polyester, Polyamid, Paraaramid, Metaaramid, Polypropylen, Polyäthylen, PVDC, PVDF, PTFE, HD-PE, Polyphenylensulfide, Polyimid, Carbon, Polyaryletherketone (PAEK), Aufbau aus einem Aromatic Polyimide und einem Aromatic Polyethersulfone, PEEK (Polyetheretherketon), Metallen wie z.B. Aluminium, Papier- und Faserwerkstoffen sowie Mischmaterialien aus oben genannten Materialien.

Sowie unterschiedliche Deckschichten bzw. Folien aus vorher genannten Werkstoffen, d.h. z.B. eine Seite Polyester die andere Seite Aluminium.

Es zeigen im Einzelnen:
- Fig. 1:: symmetrischer Aufbau mit einer Zwischenlage und 2 Kleberlagen;
- Fig. 2:: symmetrischer Aufbau mit zwei Zwischenlagen und 3 Kleberlagen entsprechend der Erfindung;
- Fig. 3:: Ausführung einer Konusmembran;
- Fig. 4:: Schnitt mit einseitiger Deckschicht:
- Fig. 5:: Schnitt mit zweiseitigen Deckschichten:
- Fig. 6:: Schnitt mit zwei Deckschichten und einer Zwischenschicht;
- Fig. 7:: Frequenzgang und Verzerrungen eines 100 mm Mitteltöners mit der erfindungsgemäßen Membran standardisierter Antrieb;
- Fig. 8:: Frequenzgang und Verzerrungen eines 100 mm Mitteltöners mit einer Aluminiummembran standardisierter Antrieb;
- Fig. 9:: Frequenzgang und Verzerrungen eines 160 mm Mitteltöners mit der erfindungsgemäßen Membran standardisierter Antrieb;
- Fig. 10:: Frequenzgang und Verzerrungen eines 160 mm Mitteltöners mit einer Aluminiummembran standardisierter Antrieb.

Die Figur 1 zeigt eine Membran, mit symmetrischem Aufbau. Die Zwischenlage aus dem Vell 4 mit den Klebeschichten 2 und den Deckschichten 3.

Die Figur 2 zeigt die erfindungsgemäß ausgebildete Membran, mit doppeltern symmetrischen Aufbau. Mit den richtungsorientierten Zwischenlagen (Vliese 5) die gegeneinander gedreht sind und den Klebeschichten 2 und den Deckschichten 3.

Die Figur 3 zeigt eine typische konusförmige Lautsprechenmembran aus dem erfindungsgemäß ausgebildeten Membranmaterial.

Die Figur 4 zeigt den Schnitt von Fig. 3 in einer nicht erfindungsgemäßen Ausführung als einseitig ausgeführte Membrankonstruktion mit der Deckschicht 3 und einer Lage Veil 4.

Die Figur 5 zeigt den Schnitt von Fig. 3 in einer nicht erfindungsgemäßen Ausführung als symmetrische Membrankonstruktion wie Figur 2.

Die Figur 8 zeigt den Schnitt von Fig. 3 in einer nicht erfindungsgemäßen Ausführung als doppelte symmetrische Membrankonstruktion mit den Deckschichten 3 und den Zwischenlagen aus richtungsorientiertem Vliese 5. welche gegeneinander gedreht verklebt sind.

In der Figur 7 sieht man den Frequenzgang und das Verzerrungsverhalten (untere Kurvenschar in %) eines Lautsprechers mit der erfindungagemäße Membran bzw. Technologie als 100 mm Durchmesser System. Wenn man nun die Kurven bzw. Amplitudenverläufe des Frequenzgangs und der Verzerrungen mit denen der Figur 8 vergleicht, gleicher Lautsprecher nur mit Aluminiummembran, stellt man schnell fest, dass alle Kurven aus der Figur 7 einen lineareren bzw. geraderen Frequenzverlauf haben und dass die Verzerrungen geringer sind.

Mit den folgenden Figuren 9 und 10 (es verhält sich genau so wie Fig. 7 im Vergleich zu Fig. 8) soll bewiesen werden, dass die Vorteile nicht nur zufällig bzw. größenabhängig sind, sondern durchweg Systemimmanent was die erfindungsgemäße Membran bzw. Technologie betrifft - dargestellt In Figur 9. In diesem Fall werden Lautsprecher mit Durchmesser 160 mm verglichen. Auch hier sind alle Amplituden besser bzw. linearer als die der anderen Membrane aus Figur 10, auch hier wieder gleicher Lautsprecher nur mit Aluminiummembran.

In der Figur 1 wird ein Membranmaterial dargestellt, welches (von oben nach unten dergestalt) über Kaschierung die Deckschicht in diesem Beispiel PEEK (Polyetheretherketon) 3, mit Kleber 2 und dem mit aus nicht richtungsorientierten Fasern hergestellten Karbon Veil 4 sowie über Kleber 2 mit einer weiteren Deckschicht in diesem Beispiel PEEK (Polyetheretherketon) 3 zu einem Sandwich verklebt.

In der Figur 2 wird das erfindungsgemäße Membranmaterial dargestellt, welches (von oben nach unten dargestellt) Ober Kaschierung die Deckschicht in diesem Beispiel PEEK (Polyetheretherketon) 3, mit Kleber 2 und dem mit richtungsorlentierten Fasern hergestellten Karbon Vlies 5, über Kleber 2 mit einem weiteren richtungsorientierten Fasern hergestellten Karbon Vlies 5 welches um 90° gedreht zur vorher liegenden Schicht 5 und über Kleber 2 mit einer weiteren Deckschicht In diesem Beispiel PEEK (Polyetheretherketon) 3 zu einem Sandwich verklebt wird.

In der Figur 3 ist das Membranmaterial wie in Figur 1 beschrieben dargestellt, welches über die vorher beschriebene Art und Weise zu einer Konuslautsprechermembran tief gezogen bzw. verformt worden ist.

Die Figuren 4 bis 6 zeigen das Membranmaterial, welches über die vorher beschriebene Art und Welse zu einer Konuslautsprechermembren tief gezogen bzw. verformt worden ist in diversen Ausführungen.

Die Figur 4 zeigt das das Membranmaterial als einseitig beschichtete Membran bestehend aus einer Deckschicht 3 (in diesem Beispiel PEEK (Polyetheretherketon)) mit dem aus nicht richtungsorientierten Fasern hergestellten Karbon Veil 4 zwecks reiner mechanischer Bedämpfung der Deckschicht 3.

Die Figur 5 zeigt das zweiseitige Sandwich wie In Figur 1 beschrieben und die Figur 6 zeigt das Doppelsandwich nach Figur 2.

Die jetzt mit der Anmeldung und später eingereichten Schutzansprüche sind Versuche zur Formulierung ohne Präjudiz für die Erzielung weitergehenden Schutzes. Die in den abhängigen Schutzansprüchen angeführten Rückbezüge weisen auf die weitere Ausbildung des Gegenstandes des Hauptschutzanspruches durch die Merkmale des jeweiligen Unterschutzanspruchs hin. Jedoch sind diese nicht als ein Verzicht auf die Erzielung eines selbständigen, gegenständlichen Schutzes für die Merkmale der rückgezogenen Unterschutzansprüche zu verstehen. Merkmale, die bislang nur in der Beschreibung offenbart wurden, können im Laufe des Verfahrens als von erfindungswesentlicher Bedeutung, zum Beispiel zur Abgrenzung vom Stand der Technik, beansprucht werden.

## Patentansprüche

1. Lautsprechermembran, zumindest bestehend aus der folgenden Schichtungsreihenfolge:
einer ersten Deckschicht (3) aus einem Kunststoff,
einem ersten Kleberauftrag (2),
einer ersten aus einem Vlies aus Fasern hergestellten Zwischenlage (5) mit einer ersten Vorzugsrichtung der enthaltenen Fasern,
einem zweiten Kleberauftrag (2),
einer zweiten aus einem Vlies aus Fasern hergestellten Zwischenlage (5) mit einer zweiten Vorzugsrichtung der enthaltenen Fasern, wobei die zweite Zwischenlage (5) gegenüber der ersten Zwischenlage (2) bezüglich der Vorzugsrichtungen gedreht angeordnet ist,
einem dritten Kleberauftrag (2), und
einer zweiten Deckshicht (3) aus Kunststoff.

2. Lautsprechermembran gemäß dem Anspruch 1, **dadurch gekennzeichnet,**
**dass** die Kleberaufträge (2) die jeweils benachbarten Zwischenlagen (5, 4) nur benetzt, ohne sie zu durchdringen.

3. Lautsprechermembran gemäß einem der voranstehenden Ansprüche,
**dadurch gekennzeichnet, dass** die mindestens eine Zwischenlage (4, 5) zumindest teilweise Polyvinylalkohol- und/oder Polyester- Binder aufweist.

4. Lautsprechemembran gemäß einem der Anspruche 1 bis 3, **dadurch gekennzeichnet, dass** die Zwischenlagen (4, 5) derart, vorzugsweise um 90°, zueinander gedreht sind, dass sich deren Vorzugsrichtungen neutralisieren.

5. Lautsprechermembran gemäß einem der voranstehenden Ansprüche,
**dadurch gekennzeichnet, dass** die Zwischenlage (4,5) zumindest teilweise Fasern aus Karbon aufweist.

6. Lautsprechennembran gemäß einem der voranstehenden Ansprüche,
**dadurch gekennzeichnet, dass** die Deckschicht (3) aus einem Kunststoff besteht, der insbesondere amorph oder kristallin ausgebildet ist.

7. Lautsprechermembran gemäß einem der voranstehenden Ansprüche,
**dadurch gekennzeichnet, dass** die Deckschicht (3) aus einem Kunststoff wie PEEK (Polyetheretherketon) besteht.

8. Lautsprechermembran gemäß einem der voranstehenden Ansprüche,
**dadurch gekennzeichnet, dass** die Deckschicht (3) aus einem Kunststoff wie Polyphenylensulfide besteht.

9. Lautsprechermembran gemäß einem der voranstehenden Ansprüche, **dadurch gekennzeichnet, dass** die Deckschicht (3) aus einem Kunststoff wie Polyaryletherketone (PAEK) besteht.

10. Leutsprechermembran gemäß einem der voranstehenden Ansprüche,
**dadurch gekennzeichnet, dass** die Deckschicht (3) aus einem Kunststoff wie einer Mischung aus einem Aromatic Polyimide und einem Aromatic Polyethersulfone besteht.

11. Lautsprechermembran gemäß einem der voranstehenden Ansprüche,
**dadurch gekennzeichnet, dass** die Folien zur besseren Haftung vor der Kaschierung plasmabehandelt werden.

12. Lautsprechermembran gemäß einem der voranstehenden Ansprüche,
**dadurch** gekennzeithnet, dass die Follen zur besseren Haftung vor der Kaschierung mit Primer behandelt oder beschichtet werden.

13. Lautsprechermembran gemäß einem der voranstehenden Ansprüche,
**dadurch gekennzeichnet, dass** die Fasern der Zwischenlage (4, 5) unterschiedlich lang ausgebildet sind.

## Claims

1. Speaker membrane, consisting at minimum of the following layering sequence:
a first cover layer (3) made of a plastic,
a first application (2) of adhesive,
a first intermediate ply (4) manufactured from a nonwoven web of fibres, with a first preferential direction of the contained fibres,
a second application (2) of adhesive,
a second intermediate ply (5) manufactured from a nonwoven web of fibres, with a second preferential direction of the contained fibres, the second intermediate ply (5) having a rotated disposition relative to the first intermediate ply (4) in terms of the preferential directions,
a third application (2) of adhesive, and
a second cover layer (3) made of plastic.

2. Speaker membrane according to Claim 1, **characterized in that** the applications (2) of adhesive only wet each of the adjacent intermediate plies (5, 4), without penetrating them.

3. Speaker membrane according to either of the preceding claims, **characterized in that** the at least one intermediate ply (4, 5) has at least in part polyvinyl alcohol and/or polyester binders.

4. Speaker membrane according to any of Claims 1 to 3, **characterized in that** the intermediate plies (4, 5) have been rotated in such a way, preferably by 90°, relative to one another that their preferential directions neutralize each other.

5. Speaker membrane according to any of the preceding claims, **characterized in that** the intermediate ply (4, 5) has at least in part fibres made of carbon.

6. Speaker membrane according to any of the preceding claims, **characterized in that** the cover layer (3) consists of a plastic that especially is amorphous or crystalline.

7. Speaker membrane according to any of the preceding claims, **characterized in that** the cover layer (3) consists of a plastic like PEEK (polyetheretherketone).

8. Speaker membrane according to any of the preceding claims, **characterized in that** the cover layer (3) consists of a plastic like polyphenylenesulphide.

9. Speaker membrane according to any of the preceding claims, **characterized in that** the cover layer (3) consists of a plastic like polyaryletherketone (PAEK).

10. Speaker membrane according to any of the preceding claims, **characterized in that** the cover layer (3) consists of a plastic like a mixture of an aromatic polyimide and an aromatic polyethersulphone.

11. Speaker membrane according to any of the preceding claims, **characterized in that** the foils are plasma-treated for better adhesion before lamination.

12. Speaker membrane according to any of the preceding claims, **characterized in that** the foils are coated or treated with primer for better adhesion before lamination.

13. Speaker membrane according to any of the preceding claims, **characterized in that** the fibres of the intermediate ply (4, 5) are of different lengths.

## Revendications

1. Membrane de haut-parleur, au moins constituée par la succession de couches suivante :
une première couche supérieure (3) en un plastique,
une première couche d'adhésif (2),
une première couche intermédiaire (4) fabriquée à partir d'un non-tissé de fibres ayant une première direction préférentielle des fibres contenues,
une deuxième couche d'adhésif (2),
une deuxième couche intermédiaire (5) fabriquée à partir d'un non-tissé de fibres ayant une deuxième direction préférentielle des fibres contenues, la deuxième couche intermédiaire (5) étant agencée de manière tournée au regard des directions préférentielles par rapport à la première couche intermédiaire (4),
une troisième couche d'adhésif (2) et
une deuxième couche supérieure (3) en plastique.

2. Membrane de haut-parleur selon la revendication 1, **caractérisée en ce que** les couches d'adhésif (2) mouillent seulement les couches intermédiaires (5, 4) adjacentes respectives, sans les pénétrer.

3. Membrane de haut-parleur selon l'une quelconque des revendications précédentes, **caractérisée en ce que** la ou les couches intermédiaires (4, 5) comprennent au moins en partie un liant alcool polyvinylique et/ou polyester.

4. Membrane de haut-parleur selon l'une quelconque des revendications 1 à 3, **caractérisée en ce que** les couches intermédiaires (4, 5) sont tournées l'une par rapport à l'autre, de préférence de 90°, de manière à ce que leurs directions préférentielles se neutralisent.

5. Membrane de haut-parleur selon l'une quelconque des revendications précédentes, **caractérisée en ce que** la couche intermédiaire (4, 5) comprend au moins en partie des fibres de carbone.

6. Membrane de haut-parleur selon l'une quelconque des revendications précédentes, **caractérisée en ce que** la couche supérieure (3) est constituée d'un plastique qui est notamment sous forme amorphe ou cristalline.

7. Membrane de haut-parleur selon l'une quelconque des revendications précédentes, **caractérisée en ce que** la couche supérieure (3) est constituée d'un plastique tel que la PEEK (polyétheréthercétone).

8. Membrane de haut-parleur selon l'une quelconque des revendications précédentes, **caractérisée en ce que** la couche supérieure (3) est constituée d'un plastique tel que les polysulfures de phénylène.

9. Membrane de haut-parleur selon l'une quelconque des revendications précédentes, **caractérisée en ce que** la couche supérieure (3) est constituée d'un plastique tel que les polyaryléthercétones (PAEK).

10. Membrane de haut-parleur selon l'une quelconque des revendications précédentes, **caractérisée en ce que** la couche supérieure (3) est constituée d'un plastique tel qu'un mélange d'un polyimide aromatique et d'une polyéthersulfone aromatique.

11. Membrane de haut-parleur selon l'une quelconque des revendications précédentes, **caractérisée en ce que** les films sont traités au plasma avant la stratification pour améliorer l'adhésion.

12. Membrane de haut-parleur selon l'une quelconque des revendications précédentes, **caractérisée en ce que** les films sont traités ou revêtus avec une amorce avant la stratification pour améliorer l'adhésion.

13. Membrane de haut-parleur selon l'une quelconque des revendications précédentes, **caractérisée en ce que** les fibres de la couche intermédiaire (4, 5) sont formées avec des longueurs différentes.
